# EUROPÄISCHE PATENTSCHRIFT

(11) **EP 0 007 048 B1**
(45) Veröffentlichungstag und Bekanntmachung des Hinweises auf die Patenterteilung: **11.11.1981**
(21) Anmeldenummer: 79102201.5
(22) Anmeldetag: 30.06.1979
(51) Int. Cl.: G03C 11/14

(54) **Verfahren und Material zur Herstellung von photographischen Bildern**
Process and material for the production of photographic images
Procédé et matériel pour la fabrication d'images photographiques

(30) Priorität: 07.07.1978 CH 7421/78
(43) Veröffentlichungstag der Anmeldung: 23.01.1980
(73) Patentinhaber: CIBA-GEIGY AG, 4002 Basel (CH)
(72) Erfinder: Trautweiler, Franz, Dr., CH-1700 Fribourg (CH)

## Beschreibung

Materialien zur Herstellung photographischer Bilder bestehen üblicherweise aus einem flächigen Träger und den darauf aufgetragenen photographischen Schichten. Auf diese Schichten, die teils lichtempfindlich sind, teils für Hilfsfunktionen, z.B. als Träger für Farbstoffe, Schutzfilter etc. benötigt werden, wird üblicherweise eine oberste Schicht zum Schutz der darunter liegenden Schichten gegen mechanische Beschädigung aufgetragen. Eine solche Schutzschicht besteht meist aus gehärteter Gelatine, gegebenenfalls unter Zusatz weiterer kolloider Schichtbildner oder von Kunststoffen, welche die mechanischen Eigenschaften der Schutzschicht verbessern sollen. Gelegentlich enthalten diese Schutzschichten auch Mittel zur Veränderung der Textur und des Reflexionsvermögens, z.B. Mattierungsmittel.

Da diese Schutzschichten, wie auch die übrigen photographischen Schichten, in Wasser quellbar sind, weisen sie verschiedene Nachteile auf, die mit den herkömmlichen Mitteln nicht oder nur teilweise behoben werden können. Quellbare Schutzschichten sind z.B. empfindlich gegen unerwünschte Markierungen wie Wasserflecken, Fingerabdrücke etc.

Als Schichtträger für photographische Materialien wird in den meisten Fällen Papier verwendet. Abgesehen von seiner Wohlfeilheit bietet Papier wichtige Vorteile: Es kann leicht in verschiedenen Stärken und mit unterschiedlicher Textur hergestellt werden; es kann auch eingefärbt und mit verschiedenen Ueberstrichen versehen werden. Anderseits besitzt Papier jedoch auch Nachteile, die sich bei seiner Verwendung als Träger für photographische Bilder ungünstig auswirken: Bei nassen Verarbeitungsprozessen, wie sie in der Photographie üblich sind, verliert das Papier z.B. seine mechanische Festigkeit und Dimensionsstabilität. Wegen seiner Saugfähigkeit vermag es auch grossen Mengen von chemischen Verarbeitungslösungen aufzunehmen. Damit besteht die Gefahr, dass während der Verarbeitung Chemikalien von einem Bad auf die folgenden übertragen werden. Schliesslich müssen Papierbilder, damit sie haltbar werden und möglichst frei von schädlichen Chemikalien sind, am Schluss der Verarbeitung meist sehr lange gewässert werden.

Es sind Massnahmen bekannt, die geeignet sind, diese Nachteile zu beheben. So kann das als Schichtträger für Aufsichtsbilder dienende Papier z.B. durch einen opaken, nicht saugfähigen Kunststoffilm, z.B. eine weiss pigmentierte Triacetat- oder Polyesterfolie ersetzt werden. In der für photographische Bilder benötigten Dicke sind solche Materialien jedoch teuer und deshalb für den Massenverkauf ungeeignet. Eine weitere Massnahme zur Herstellung von nicht saugfähigen Bildträgern besteht darin, Papier mit einem dünnen Kunststoffilm zu überziehen. So werden heute beidseitig mit Polyäthylen kaschierte Papiere in grossen Mengen für die Herstellung photographischer Kopien verwendet. Trägermaterialien dieser Art sind verhältnismässig billig, besitzen jedoch immer noch einige typische Nachteile. So sind z.B. die Ränder von geschnittenen Papieren naturgemäss ungeschützt; Chemikalien können hier in den Papierfilz eindringen und zu Randverfärbungen Anlass geben. In der Praxis zeigt sich auch, dass die Polyäthylenoberfläche oft ungleichmässig benetzbar ist; es ist sehr schwierig, auf einer solchen Oberfläche gleichmässige Schichten ohne eine gewisse Wolkigkeit zu erzeugen.

In der britischen Patentschrift 355,303 ist ein Verfahren zur Erzeugung von Schwarz/Weiss-Aufsichtsbildern beschrieben, bei welchem auf einem konventionellen Celluloid-Träger zuerst ein schwarz-weisses Dispositiv hergestellt und dieses nach beendeter Verarbeitung und Trocknung auf der Bildseite mit einem reflektierenden Trägerpapier verklebt wird. Dieses Verfahren vermeidet einige der zuvor beschriebenen Nachteile von konventionellen Papierbildern; insbesondere kommt das Papier nicht mit chemischen Verarbeitungsiösungen in Kontakt, und der nach aussen gekehrte Celluloidfilm schützt das Bild wirksam vor mechanischer Beschädigung.

Das aus der britischen Patentschrift seit fast 50 Jahren bekannte Verfahren konnte sich trotz unbestreitbarer Vorteile nicht durchsetzen. Die Gründe dafür sind hauptsächlich durch die Verwendung von in der Photoindustrie üblichem Celluloid als Träger der photographischen Schichten bedingt. Solche Träger sind mindestens 60 µm dick und relativ steif. Infolge ihrer Steifigkeit sind sie nicht ganz einfach zu verkleben. Celluloid-Träger sind zudem relativ teuer. Gemäss dem britischen Patent hergestellt Bilder sind daher zumindest genauso teuer wie Bilder auf opak pigmentierten Kunststoff- Folien.

Ein weiterer Nachteil des aus der britischen Patentschrift bekanntgewordenen Verfahrens besteht darin, dass, um seitenrichtige Bilder zu erhalten entweder durch den Träger hindurch oder seitenverkehrt direkt auf die Schichtseite belichtet werden muss. Bei Belichtung durch den Träger ergeben sich zunehmend mit dessen Dicke Verunschärfungen. Seitenverkehrte Belichtungen sind in der Kopiertechnik aus verschiedenen Gründen unbeliebt. Durch die Verklebung mit dem Papierträger kann ein weiterer Schärfeverlust entstehen.

In Kopieranstalten müssen Kopiermaterialien nicht nur verschiedener Gradation sondern auch verschiedener Oberflächenbeschaffenheit (Textur), und Dicke auf Lager gehalten werden. Dies beansprucht viel Raum und Kapital. Die potentiellen Möglichkeiten, welche das aus der britischen Patentschrift bekannte Verfahren auch zur Lösung dieses Problems bietet, wurden bis heute nicht erkannt.

Die vorliegende Erfindung betrifft ein Verfahren zur Herstellung photographischer Aufsichtsbilder, bei welchem man ein photographisches Material bestehend aus einem transparenten Hilfsträger und darauf aufgetragenen photographischen Schichten durch den Hilfsträger hindurch belichtet, anschliessend entwickelt, gegebenenfalls weiter verarbeitet und dann auf einen Hauptträger aufklebt, dessen Dicke grösser ist als diejenige des Hilfsträgers.

Durch die Erfindung sollen nicht nur die Nachteile des aus der britischen Patentschrift 355,303 bekannten Verfahrens vermieden, sondern darüberhinaus ein Verfahren und ein photographisches Material geschaffen werden, welches es ermöglicht, die Lagerhaltung in Entwicklungsanstalten auf ein Minimum zu reduzieren.

Die gestellten Aufgaben werden erfindungsgemäss dadurch gelöst, dass ein photographisches Material verwendet wird, dessen Hilfsträger eine Dicke von höchstens 5Cµm aufweist und das über der obersten photographischen Schicht eine Reflexionsschicht enthält.

Bei Anwendung des erfindungsgemässen Verfahrens bleibt die Wahl des Hauptträgers bis zum Augenblick der Herstellung des fertig konfektionierten Bildes frei. Es können deshalb grundsätzlich aus einem unverarbeiteten Halbfertig-Material fertige Bilder z.B. auf Papier von verschiedener Materialstärke und Textur hergestellt werden.

Als Material für den extrem dünnen Hilfsträger sind Kunststoff-Folien gut geeignet. Derartige Folien werden in grossen Mengen für die Verpackungsindustrie hergestellt und sind sehr billig. Infolge ihrer .Dünnheit ist der Platzbedarf bei der Lagerung und Verarbeitung gering. Wegen der geringen Dicke und des kleineren Flächengewichts können sowohl in den Beschichtungsmaschinen als auch in den Printern und Verarbeitungsmaschinen Rollen von grösserer Gesamtlänge verwendet werden. Zeitverluste beim Rollenwechsel und Materialverluste an Anfang und Ende der einzelnen Rollen werden damit reduziert.

Durch die Anordnung der Reflexionsschicht direkt auf der Bildschicht bzw. den Bildschichten wird einerseits eine vollständige Unabhängigkeit von den Reflexionseigenschaften der Hauptträger erreicht, wodurch die Lagerhaltung an Hauptträgern weiter reduziert werden kann. Anderseits werden dadurch optimale Reflexionseigenschaften erzielt; insbesondere hat die Verklebung keinerlei Einfluss auf die Reflexionseigenschaften.

Gegenstand der Erfindung ist weiter ein photographisches Zwischenmaterial zur Herstellung von Aufsichtsbildern aus einem transparenten Hilfsträger und einer darauf aufgetragenen photographischen Schicht, dadurch gekennzeichnet, dass der Hilfsträger eine Dicke von höchstens 50 um aufweist, und dass es über der obersten photographischen Schicht eine Reflexionsschicht enthält.

Gemass einer besonders zweckmässigen Variante enthält die Reflexionsschicht der neuartigen Zwischenmaterials ein vorzugsweise weisses Pigment von hohem Reflexionsvermögen.

Im folgenden wird die Erfindung anhand der Figuren beispielhaft näher erläutert. Die Figuren zeigen jeweils im Schnitt das lichtempfindliche Ausgangsmaterial (Fig. 1) und die wichtigsten Stufen seiner Verarbeitung bis zum fertigen Endprodukt (Fig. 2 bis .6).
Fig. 1 zeigt das bandörmige Kopiermaterial 1 im Schnitt. Es besteht aus einem durchsichtigen Hilfsträger 10 von maximal 50 um Dicke, mehreren photographischen Schichten 20 und einer gegebenenfalls weiss pigmentierten Gelatine-Schutzschicht 30. ^{p}ie Schutzfunktion der Schicht 30 wird nur vor und während der Verarbeitung ausgenützt; am fertigen Bild (ab Fig. 5) wirkt die Folie 10 als Oberflächenschutz.
In Fig. 2 ist die bildmässige Belichtung, symbolisiert durch die Lichtstrahlen L, schematisch gezeigt.
Fig. 3 zeigt die Entwicklung und gegebenenfalls weitere Verarbeitung. Das bandförmige Kopiermaterial 1 wird über Umlenkrollen 6 durch die Behandlungsbäder eines Mehrkammertanks 7 transportiert.

Nach der Entwicklung, Fixierung und Wässerung wird das bis anhin im wesentlichen nur vom flexiblen und transparenten Hilfsträger 10 getragene Material auf einen Hauptträger aufgeklebt. Dieser Klebevorgang ist in Fig. 4 dargestellt, wobei der Hauptträger, zumeist ein Papierträger, mit 40 und der Klebestoff mit 5 bezeichnet sind.

Fig. 5 zeigt den Schichtaufbau eines fertigen Bildes.

In Fig. 6 ist das Aufbringen einer Oberflächentextur durch Kalandrieren und das Zerschneiden des Bandes in die Einzelbilder dargestellt. Das Kalandrieren erfolgt mittels der beiden Walzen 8 und 9, wobei die Walze mit einem Oberflächenrelief versehen ist, welches unter Druck und Wärme in die zuoberst liegende Hilfsträgerfolie 10 eingeprägt wird. Das Zerschneiden erfolgt mittels eines Messers 50.

Das Kalandrieren kann auch gleichzeitig mit dem Verkleben (Fig. 4, 5) erfolgen.

Als Trägermaterial 10 für die photographischen Schichten 20 werden vorzugsweise transparente Kunststoff-Folien in Dicken von 5 bis 50 µm, insbesondere 15 bis 30 µm verwendet, die eine genügende Festigkeit, chemische Widerstandsfähigkeit gegenüber photographischen Verarbeitungslösungen und auch eine gewisse Dimensionsstabilität aufweisen. Thermische Beständigkeit ist weiterhin erwünscht, damit der Träger auch Verarbeitungstemperaturen bis 60°C widerstehen kann. Damit die photographischen Schichten ohne Schwierigkeit gleichmässig aufgetragen werden können, müssen die Kunststoff-Folien auch eine genügende Benetzungsfähigkeit besitzen. Unter Umständen ist es notwendig, die Trägerfolien auf der Beschichtungsseite mit einer benetzungsfähigen Substrierschicht zu versehen.

Geeignete dünne Kunststoff-Folien bestehen z.B. aus Polyäthylen oder Polypropylen, letzteres u.a. mit den Markennamen Forco OPP (Forchheim), Propafilm (ICI), Moplefan (Montedison), Trespaphan (Kalle) oder Ultralen (Lonza) erhältlich.

Geeignet sind weiter Folien aus Polyäthylenterephthalat (Hostaphan, Kalle), Polycarbonat (Pokalon, Lonza), regenerierten Cellulose (Cellophan), Polyamid, Polyimid, Polystyrol, Cellulosenitrat (Celluloid), Celluloseacetat (Ultraphan, Lonza), Acrylnitril-Copolymeren (Barex, Lonza), Polysulfon, Polyvinylchlorid, Polyvinylidenchlorid usw. Vorzugsweise werden biaxial orientierte (gereckte) Folien verwendet.

Als Hauptträger 40 für die photographischen Bilder eignet sich naturgemäss in erster Linie Papier. Es ist jedoch ohne weiteres möglich, auch andere Materialien, wie Textilien, Metalle, Glas, Holz usw. als Bildträger zu verwenden. Auch eine Verwendung auf Putz und Mauerwerk, z.B. als Wandverkleidung ist denkbar.

Das Reflexionsvermögen des fertigen Bildes wird zweckmässig durch Einverleibung eines Weisspigmentes oder eines andern reflektierenden Materials den besonderen Erfordernissen angepasst. Eine geeignete Reflexionsschicht enthält z.B. in einem Bindemittel wie Gelatine fein verteilt ca. 1 bis 20 g Titandioxid pro m^{2.} Ausser Titandioxid kommen auch andere Weisspigmente wie Zinkoxid, Zinksulfid, Lithopon, Zirkonoxid, Bariumsulfat, Bleisulfat, Bleicarbonat etc. infrage. Dabei kann das Reflexionsmittel z.B. auf dem späteren Hauptträger 40 als oberste Schicht, aufgetragen, oder auch im Klebemittel 5 verteilt werden. Mit Vorteil wird jedoch das reflektierende Pigment einer obersten, über den photographischen Schichten 20 auf den Hilfsträger 10 aufgetragenen Schicht 30 einverleibt. Eine solche oberste Schicht besitzt zudem eine Schutzfunktion und soll die darunterliegenden photographischen Schichten solange vor mechanischer Beschädigung schützen, bis die Verklebung mit dem Hauptträger erfolgt ist.

Weitere Möglichkeiten für die Deck- und Schutzschicht 30 ergeben sich z.B. durch den Einbau von Chemikalien: So kann z.B. ein Entwickler oder Entwicklervorläufer der Schicht einverleibt werden, so dass zur Entwicklung nur noch die Einwirkung einer alkalischen Aktivatorlösung notwendig ist. Weiterhin können Substanzen eingebaut werden, welche überschüssige Verarbeitungschemikalien oder deren Umsetzungsprodukte zu binden vermögen, womit sich gegebenenfalls die Verarbeitung vereinfachen und/oder beschleunigen lässt. Schliesslich kann die Schicht auch mit einem besonders hohen Quellvermögen ausgestattet werden, um damit ihr Aufnahmevermögen für Chemikalien zu steigern. Dies wird in einfacher Weise dadurch erreicht, dass man die Schicht nicht oder nur geringfügig härtet, um damit ihr Aufnahmevermögen für Wasser zu erhöhen.

Als Klebemittel 5 für die Verbindung des verarbeiteten photographischen Materials mit dem Papierträger 40 kommen alle Arten von Leimen in Betracht, die sowohl auf der obersten Schicht 30 des Bildträgers 10 als auch auf dem Papier 40 genügend haften und eine dauerhafte Klebeverbindung gewährleisten. Geeignet sind pflanzlische und tierische Leime wie Stärke, Stärkederivate, Casein, Fischleim, Gelatine und deren Derivate, Cellulosederivate etc. Wasserlösliche Klebemittel sind vorzuziehen, wenn das verarbeitete Material in nassem Zustand verklebt werden soll. Weiterhin sind als Klebemittel auch Dispersionskleber geeignet, d.h. wässerige Dispersionen von wasser-unlöslichen klebrigen Kunststoffen. Schliesslich können auch Schmelzkleber verwendet werden, die als getrocknete Schicht auf dem Papier oder auf der obersten Schicht des Bildträgers durch einfaches Erwärmen klebrig gemacht werden können.

Die photographischen Schichten 20 und die Schutz- bzw. Reflexionsschicht 30 sind von der bei Kopiermatieral üblichen Dicke von etwa 1 bis 5 am je Schicht.

Im folgenden werden zwei konkrete Beispiele für die Bildherstellung gemäss dem erfindungsgemässen Verfahren beschrieben:

### Beispiel 1

Eine biaxial gereckte Polyäthylenterephthalat-Folie von 20 um Dicke wird durch Substrierung in üblicher Weise benetzungsfähig gemacht und mit folgenden photographischen Schichten versehen:
a) Lichtempfindliche Silberhalogenidschicht, bestehend aus Silberbromid mit einer Partikelgrösse von durchschnittlich 0,5 firn, dispergiert in einer wässerigen Gelatinelösung unter Zusatz von Butylnaphthalin-Sulfonat (Nekel BX) als Netzmittel und 2-Sulfanilamido-4,6-dichlor-1,3,5-triazin als Härtungsmittel, das letztere in einer Menge von 0,07 mol pro Gramm Gelatine. Die Schicht enthält pro m² 1,5 g Silberbromid und 3,0 g Gelatine.
b) Eine pigmentierte Schutzschicht, enthaltend pro m² 4 g Gelatine und 10 g fein verteiltes Titandioxid (Rutil). Dieser Schicht wird das gleiche Netzmittel wie der Schicht a) und das gleiche Härtungsmittel, das letztere jedoch, auf Gelatine bezogen, nur in der halben Menge zugesetzt.

Die Schichten a) und b) werden in einer üblichen Beschichtungsanlage entweder gleichzeitig oder nacheinander aufgetragen und anschliessend getrocknet.

Man erhält ein photographisches Material, das aufgerollt und in passender Breite zugeschnitten in einen Printer zur automatischen Herstellung von Schwarz/Weiss-Bildern eingefüllt wird.

Das bildweise belichtete Material wird aufgerollt und dann einer Durchlauf-Verarbeitungsmaschine zugeführt, wo es bei einer Temperatur von 30°C nacheinander entwickelt, fixiert und gewässert wird.

Unmittelbar im Anschluss an die Wässerung wird das Material mittels einer Luftdüse von überschüssigem Wasser befreit und ohne Zwischentrocknung mit einer Papierbahn von 150 g/m² kontinuierlich verklebt und aufgerollt. Als Klebemittel verwendet man einen Casein-leim von 20% Trockengehalt, der in dünner Schicht zwischen der Bildseite des Hilfsträgers und der Papierbahn aufgetragen wird.

Die verklebte Bahn wird zu einer Rolle gewickelt und schliesslich mittels einer üblichen Schneidmaschine in einzelne Bilder zerschnitten.

### Beispiel 2

Auf eine Folie aus biaxial gerecktem Polypropylen mit einer Dicke von 30 µm werden insgesamt 6 Schichten in folgender Reihe aufgebracht:
a) eine rotempfindliche Silberbromid-Gelatineschicht, enthaltend einen wasserlöslichen chromogenen Kuppler, der mit dem Oxidationsprodukt eines Farbentwicklers zu einem blaugrünen Farbstoff kuppelt,
b) eine Gelatine-Zwischenschicht, enthaltend 1,5 g Gelatine pro m²,
c) eine grünempfindliche Silberbromid-Gelatineschicht, enthaltend einen wasserlöslichen chromogenen Kuppler, der mit dem Oxidationsprodukt eines Farbentwicklers zu einem Purpurfarbstoff kuppelt,
d) eine Gelatine-Zwischenschicht, enthaltend 1,5 g Gelatine pro m²,
e) eine unsensibilisierte, blauempfindliche Silberbromid-Gelatineschicht, enthaltend einen wasserlöslichen, chromogenen Kuppler, welcher mit einem Farbentwickler zu einem gelben Farbstoff kuppelt,
f) eine Schutzschicht, enthaltend pro m2 4 Gramm Gelatine und 10 Gramm fein verteiltes Titandioxid (Rutil).

Die Schichten enthalten wie zuvor die üblichen Zusätze an Netz- und Härtungsmittel, sowie weitere photographische Zusätze wie Sensibilisatoren, Stabilisatoren usw.

Die Schichten werden in der angegebenen Reihenfolge, einzeln oder auch mehrere gleichzeitig, aufgetragen und anschliessend getrocknet. Man erhält ein photographisches Material, welches sich, ausgehend von Farbnegativen, zur Herstellung von positiven Farbkopien eignet.

Eine Rolle des Materials von passender Breite wird in einen automatischen Printer für die Herstellung von Farbpositiven eingefüllt. Nach erfolgter Belichtung wird die aufgewickelte Rolle des belichteten Materials einer Durchlauf-Verarbeitungsmaschine zugeführt, wo sie einem der üblichen Farbpositiv-Verarbeitungsverfahren unterworfen wird, z.B. also durch hintereinander erfolgende Farbentwicklung, Silberbleichung und Fixierung in entsprechenden Bädern, und mit den notwendigen Zwischen- und Schlusswässerungen behandelt wird.

Das fertig verarbeitete Material kann entweder zwischengetrocknet oder nach Abblasen des überschüssigen anhängenden Wassers wie zuvor im Beispiel 1 unmittelbar einer Klebemaschine zugeführt werden, wo es mit einem Papierträger zu einem fertigen Farbbild verklebt und schlieslich in einzelne Bilder geschnitten wird.

Die vorliegende Erfindung wurde vom Europäischen Patentamt, Zweigstelle Den Haag unter Aktenzeichen DA 59882 CH einer Neuheitsprüfung mit folgendem Ergebnis unterzogen:
GB-A-355 303 (H. C. SAUNDERS) GB-A-1 468 343 (J. MALACHY)
FR-A-1 584 105 (EASTMAN KODAK) FR-E-38 581 (G. RIVIERE)
GB-A-1 068 565 (FABRIKA FOTORABOT) US-A-3 238 043 (M. LEVY)
FR-A-2 132 718 (AB ROLLFILM) GB-A-1 182 301 (INTERNATIONAL POLAROID)
CH-A-546 968 (H. SOVILLA-BRULHART) CH-A-525 504 (H. SOVILLA-BRULHART)
PHOTOGRAPHIC SCIENCE AND ENGINEERING, CH-A-534 901 (H. SOVILLA-BRULHART)
volume 5, no. 1, January-February, 1961 FR-E-5919 (I. HOFFSUEMMER)
S. L. HERSCH et al.

## Patentansprüche

1. Verfahren zur Herstellung photographischer Aufsichtsbilder, bei welchem man ein photographisches Material bestehend aus einem transparenten Hilfsträger und darauf aufgetragenen Schichten durch den Hilfsträger hindurch belichtet, anschliessend entwickelt, gegebenenfalls weiterverarbeitet und dann auf einen Hauptträger (40) aufklebt, dessen Dicke grösser ist als diejenige des Hilfsträgers, dadurch gekennzeichnet, dass ein photographisches Material verwendet wird, dessen Hilfsträger (10) eine Dicke von höchstens 50,um aufweist und das auf der obersten photographischen Schicht (20) eine Reflexionsschicht (30) enthält.

2. Verfahren gemäss Anspruch 1, dadurch gekennzeichnet, dass der Hilfsträger eine Dicke von 5 bis 50 µm aufweist.

3. Verfahren gemäss Anspruch 2, dadurch gekennzeichnet, dass der Hilfsträger (10) eine Dicke von 15 bis 30 µm aufweist.

4. Verfahren gemäss einem der vorangehenden Ansprüche, dadurch gekennzeichnet, dass die Verklebung so durchgeführt wird, dass die photographischen Schichten (20) und die Reflexionsschicht (30) zwischen den beiden Trägern (10) und (40) zu liegen kommen.

5. Verfahren gemäss Anspruch 1 und 4, dadurch gekennzeichnet, dass die Reflexionsschicht (30) ein vorzugsweise weisses Pigment enthält.

6. Verfahren gemäss einem der vorangehenden Ansprüche, dadurch gekennzeichnet, dass der Hauptträger (40) eine Dicke von 80 bis 300 µm aufweist.

7. Verfahren gemäss einem der vorangehenden Ansprüche, dadurch gekennzeichnet, dass als Hauptträger (40) Papier, Textilien, Kunststofffolien, Verpackungs- oder Baumaterialien verwendet werden.

8. Verfahren gemäss einem der vorangehenden Ansprüche, dadurch gekennzeichnet, dass das photographische Material (10, 20, 30) unmittelbar nach erfolgter Entwicklung oder Weiterverarbeitung ohne Zwischentrocknung auf den Hauptträger (40) aufgeklebt wird.

9. Verfahren gemäss einem der vorangehenden Ansprüche, dadurch gekennzeichnet, dass bandförmige Materialien (10, 20, 30) verwendet, und diese erst nach beendeter Verklebung mit dem Hauptträger (40) in einzelne Bilder zerschnitten werden.

10. Photographisches Material zur Herstellung von Aufsichtsbildern aus einem transparenten Hilfsträger (10) und wenigstens einer darauf aufgetragenen photographischen Schicht (20), dadurch gekennzeichnet, dass der Hilfsträger (10) eine Dicke von höchstens 50 um aufweist, und dass er auf der obersten photographischen Schicht eine Reflexionsschicht (30) enthält.

11. Photographisches Material gemäss Anspruch 10, dadurch gekennzeichnet, dass der Hilfsträger (10) eine Dicke von höchstens 5 bis 50 µm, vorzugsweise 15 bis 30 um aufweist.

12. Photographisches Material gemäss Anspruch 10 oder 11, dadurch gekennzeichnet, dass die Reflexionsschicht (30) ein vorzugsweise weisses Pigment enthält.

13. Photographisches Material, gemäss einem der Ansprüche 10 bis 12, dadurch gekennzeichnet, dass eine der photographischen Schichten (20), vorzugsweise die oberste photographische Schicht, einen Entwickler oder Entwicklervorläufer enthält, welcher durch eine vorzugsweise alkalische Verarbeitungslösung aktivierbar ist.

14. Photographisches Material gemäss einem der Ansprüche 10 bis 13, dadurch gekennzeichnet, dass eine der Schichten (20, 30), vorzugsweise die Reflexionsschicht (30), zusätzliche Chemikalien enthält, welche die nach dem letzten Verarbeitungsschritt im Material verbleibenden Verarbeitungschemikalien und/oder deren Umsetzungsprodukte unwirksam machen.

15. Photographisches Material gemäss einem der Ansprüche 10 bis 14, dadurch gekennzeichnet, dass der Hilfsträger (10) aus orientiertem Polyäthylen, Polypropylen, Polystyrol, Polyamid, Polyimid, Polysulfon, Polyvinylchlorid, Polyvinylidenchlorid, Polyacrylnitril, regenerierter Cellulose, Cellulosenitrat, Celluloseacetat oder aus Polyäthylenterephthalat besteht und gegebenenfalls Weichmacher enthält.

## Claims

1. A process for the production of positive photographic prints, in which a photographic material consisting of a transparent auxiliary support and emulsions applied thereto is exposed through the auxiliary support, then developed, subjected to further processing if necessary, and then cemented on a main support (40), the thickness of which is greater than that of the auxiliary support, characterised in that the photographic material used is one whose auxiliary support (10) has a thickness of not more than 50 um and said photographic material contains a reflecting layer (30) on the top photographic emulsion (20).

2. A process according to claim 1, characterised in that the auxiliary support has a thickness of 5 to 50 pm.

3. A process according to claim 2, characterised in that the auxiliary support (10) has a thickness of 15 to 30 pm.

4. A process according to any one of the preceding claims, characterised in that cementing is so carried out that the photographic emulsions (20) and the reflecting layer (30) are situated between the two supports (10) and (40).

5. A process according to claims 1 and 4, characterised in that the reflecting layer (30) contains a preferably white pigment.

6. A process according to any one of the preceding claims, characterised in that the main support (40) has a thickness of 80 to 300 pm.

7. A process according to any one of the preceding claims, characterised in that paper, textiles, plastics sheeting, packaging or building materials are used as the main support (40).

8. A process according to any one of the preceding claims, characterised in that the photographic material (10, 20, 30) is cemented on the main support (40) immediately after development or further processing and without intermediate drying.

9. A process according to any one of the preceding claims, characterised in that materials (10, 20, 30) in strip form are used and are not cut into individual pictures until after cementing to the main support (40).

10. A photographic material for the production of positive prints from a transparent auxiliary support (10) and at least one photographic emulsion (20) applied thereto, characterised in that the auxiliary support (10) has a thickness of not more than 50 µm and it contains a reflecting layer (30) on the top photographic emulsion.

11. A photographic material according to claim 10, characterised in that the auxiliary support (10) has a thickness of not more than 5 to 50 fim, preferably 15 to 30 pm.

12. A photographic material according to claim 10 or 11, characterised in that the reflecting layer (30) contains a preferably white pigment.

13. A photographic material according to any one of claims 10 to 12, characterised in that one of the photographic emulsions (20), preferably the top photographic emulsion, contains a developer or pre-developer adapted to be activated by a preferably alkaline processing solution.

14. A photographic material according to any one of claims 10 to 13, characterised in that one of the layers (20, 30), preferably the reflecting layer (30), contains additional chemicals which render inactive the processing chemicals and/or the reaction products left in the material after the last processing stage.

15. A photographic material according to any one of claims 10 to 14, characterised in that the auxiliary support (10) consists of oriented polyethylene, polypropylene, polystyrene, polyamide, polyimide, polysulphone, polyvinyl chloride, polyvinylidene chloride, polyacrylonitrile, regenerated cellulose, cellulose nitrate, cellulose acetate, or of polyethylene terephthalate and, if required, plasticizers.

## Revendications

1. Procédé pour la fabrication d'images photographiques sur support opaque, selon lequel on expose à la lumière à travers le support auxiliaire un matériau photographique se composant d'un support auxiliaire transparent et de couches appliquées dessus, puis on développe, éventuellement on traite ultérieurement et ensuite on colle sur un support principal (40), dont l'épaisseur est plus grande que celle du support auxiliaire, caractérisé par le fait que l'on utilise un matériau photographique dont le support auxiliaire (10) présente une épaisseur de 50 µm maximum et qui contient comme couche photographique supérieure (20) une couche réfléchissante (30).

2. Procédé selon la revendication 1, caractérisé par le fait que le support auxiliaire présente une épaisseur de 5 à 50 fim.

3. Procédé selon la revendication 2, caractérisé par le fait que le support auxiliaire (10) présente une épaisseur de 15 à 30 µm.

4. Procédé selon l'une des revendications précédentes, caractérisé par le fait que l'on effectue le collage de telle façon que les couches photographiques (20) et la couche réfléchissante (30) viennent à se trouver entre les deux supports (10) et (40).

5. Procédé selon les revendications 1 et 4, caractérisé par le fait que la couche réfléchissante (30) contient un pigment de préférence blanc.

6. Procédé selon l'une des revendications précédentes, caractérisé par le fait que le support principal (40) présente une épaisseur de 80 à 300 pm.

7. Procédé selon l'une des revendications précédentes, caractérisé par le fait que comme support principal (40) on utilise du papier, des textiles, des feuilles de matière synthétique, des matériaux d'emballage ou des matériaux de construction.

8. Procédé selon l'une des revendications précédentes, caractérisé par le fait que l'on colle le matériau photographique (10, 20, 30) sur le support principal (40) directement après avoir effectué le développement ou le traitement ultérieur sans séchage intermédiaire.

9. Procédé selon l'une des revendications précédentes, caractérisé par le fait que l'on utilise des matériaux en bandes (10, 20, 30) et que ceux-ci ne sont coupés en images séparées qu'après la fin du collage avec le support principal (40).

10. Matériau photographique pour la fabrication d'images photographiques sur support opaque consistant en un support auxiliaire (10) transparent et au moins une couche photographique appliquée dessus (20), caractérisé par le fait que le support auxiliaire (10) présente une épaisseur de 50 um maximum et qu'il contient une couche réfléchissante (30) sur la couche photographique supérieure.

11. Matériau photographique selon la revendication 10, caractérisé par le fait que le support auxiliaire (10) présente une épaisseur de 5 à 50 µm maximum, de préférence de 15 à 30 µm.

12. Matériau photographique selon la revendication 10 ou 11, caractérisé par le fait que la couche réfléchissante (30) contient un pigment de préférence blanc.

13. Matériau photographique selon l'une des revendications 10 à 12, caractérisé par le fait qu'une des couches photographiques (20), de préférence la couche photographique supérieure, contient un révélateur ou un progéniteur de révélateur, qui peut être activé par une solution de traitement de préférence alcaline.

14. Matériau photographique selon l'une des revendications 10 à 13, caractérisé par le fait qu'une des couches (20, 30), de préférence la couche réfléchissante (30), contient des produits chimiques supplémentaires, qui rendent inactifs les produits chimiques de traitement restant dans le matériau après la dernière étape de traitement et/ou leurs produits de réaction.

15. Matériau photographique selon l'une des revendications 10 à 14, caractérisé par le fait que le support auxiliaire (10) consiste en du polyéthylène orienté, polypropylène, polystyrène, polyamide, polyimide, polysulfone, chlorure de polyvinyle, chlorure de polyvinylidène, polyacrylonitrile, cellulose régénérée, nitrate de cellulose, acétate de cellulose ou téréphtalate de polyéthylène et qu'il contient éventuellement des plastifiants.
